# EUROPÄISCHE PATENTANMELDUNG

(11) **EP 0 827 160 A1**
(43) Veröffentlichungstag der Anmeldung: **04.03.1998**
(21) Anmeldenummer: 97114391.2
(22) Anmeldetag: 20.08.1997
(51) Int. Cl.: H01C 1/14, H01C 7/02, H01C 7/18

(54) **Elektro-keramisches Vielschichtbauelement und Verfahren zu seiner Herstellung**

(30) Priorität: 30.08.1996 DE 19635276
(71) Anmelder: SIEMENS MATSUSHITA COMPONENTS GmbH & CO KG, 81541 München (DE)
(72) Erfinder: Faistauer, Christian, Dr., 8523 Frauental (AT); Flaschberger, Reinhold, 8530 Deutschlandsberg (AT)
(74) Vertreter: Fuchs, Franz-Josef, Dr.-Ing.

(57) **Zusammenfassung**

Elektro-keramisches Vielschichtbauelement mit einem die Bauelementefunktion definierenden Bauelementekörper (1), in diesem befindlichen sich alternierend bis zu jeweils einer Stirnseite erstreckenden Innenelektroden (3) aus einem sperrschichtabbauenden Material sowie an den Stirnseiten vorgesehenen die Innenelektroden (3) kontaktierenden Anschlußmetallisierungen (4, 5) aus nicht sperrschichtabbauendem Material.

## Beschreibung

Die vorliegende Erfindung betrifft ein Elektro-keramisches Vielschichtbauelement nach dem Oberbegriff des Patentanspruchs 1 sowie ein Verfahren zu dessen Herstellung nach Patentanspruch 5.

Elektro-keramische Vielschichtbauelemente der gattungsgemäßen Art sind beispielsweise aus der DE-OS 23 21 478 bekannt. Bei den Vielschichtbauelementen nach dieser Druckschrift handelt es sich um Thermistoren, die ebenfalls einen die Bauelementefunktion definierenden keramischen Bauelementekörper, in diesem befindliche sich alternierend sich zu jeweils einer Stirnseite erstreckende Innenelektroden sowie an den Stirnseiten vorgesehene die Innenelektroden kontaktierende Anschlußmetallisierungen umfassen. Ein derartiges Vielschichtbauelement kann elektrisch als eine Parallelschaltung einer Vielzahl von Einzelelementen aufgefaßt werden, die jeweils durch einen sich zwischen zwei Innenelektroden befindlichen Teil des Bauelementekörpers gebildet werden. Die Parallelschaltung kommt dabei durch die die Innenelektroden kontaktierenden Anschlußmetallisierungen zustande.

Eine spezielle Form eines derartigen Vielschichtbauelementes in Form eines Vielfachkaltleiters ist weiterhin aus der DE-PS 42 30 848 bekannt. Es handelt sich dabei um einen Vielfachkaltleiter mit einer Vielzahl von an zwei sich gegenüberliegenden Stirnflächen Metallkontakte aufweisenden parallel geschalteten Einzelkaltleiterscheiben, bei dem die Einzelkaltleiterscheiben in zu ihren Stirnflächen senkrechter Richtung übereinander angeordnet sind und die Metallkontakte derart elektrisch miteinander verbunden sind, daß dazu vorgesehene Metallverbindungen zu sich gegenüberliegenden Mantelflächen der Einzelkaltleiterscheiben beabstandet verlaufen und freie Enden der Metallkontakte einen Abstand von an ihnen vorbeiverlaufenden metallischen Verbindungen aufweisen.

Will man bei einem derartigen Vielfachkaltleiter die Abstände der zu sich gegenüberliegenden Mantelflächen der Einzelkaltleiterscheiben verlaufenden Metallverbindungen vermeiden, weil dies herstellungstechnisch aufwendig ist, so kommen Anschlußmetallisierungen nach der erstgenannten DE-OS 23 21 478 in Betracht, welche nicht nur die Innenelektroden kontaktieren, sondern auch mit dem die Bauelementefunktion definierenden keramischen Bauelementekörper in Kontakt stehen.

Bei Vielschichtbauelementen der in Rede stehenden Art soll die Bauelementefunktion, etwa eine Kaltleiterfunktion, durch die Teile des keramischen Bauelementekörpers zustande kommen, welche im sich überlappenden Bereich der Innenelektroden liegen. Dies ist unter anderem für die geometrische Dimensionierung des Bauelementes von Bedeutung, was insbesondere dann in Betracht zu ziehen ist, wenn kleine Bauelementeabmessungen gefordert sind.

Speziell bei niederohmigen Vielschichtbauelementen können sich aufgrund des elektrischen Kontaktes der Anschlußmetallisierungen nicht nur mit den Innenelektroden sondern auch mit dem keramischen Bauelementekörper Probleme ergeben, weil sich elektrische Wege zwischen den Anschlußmetallisierungen und den jeweils gegenpoligen Innenelektroden über den keramischen Bauelementekörper ergeben können.

Der vorliegenden Erfindung liegt daher die Aufgabe zugrunde, ein Vielschichtbauelement der in Rede stehenden Art anzugeben, bei dem sich elektrische Wege im wesentlichen nur über die Bereiche des keramischen Bauelementekörpers ergeben, welche in den sich überlappenden Bereichen der Innenelektroden liegen.

Diese Aufgabe wird bei einem elektro-keramischen Vielschichtbauelement der eingangs genannten Art erfindungsgemäß durch die Merkmale des kennzeichnenden Teils des Patentanspruchs 1 gelöst.

Weiterbildungen des erfindungsgemäßen elektro-keramischen Vielschichtbauelements sind Gegenstand von Unteransprüchen.

Ein Verfahren zur Herstellung eines erfindungsgemäßen Vielschichtbauelements ist Gegenstand des Patentanspruchs 5.

Die Erfindung wird nachfolgend anhand von in den Figuren der Zeichnung dargestellten Ausführungsbeispielen näher erläutert. Es zeigt:
- Figur 1: eine schematische Darstellung des grundsätzlichen Aufbaus eines elektro-keramischen Vielschichtbauelements;
- Figur 2: ein schematisches Ersatzschaltbild eines erfindungsgemäß ausgebildeten elektro-keramischen Vielschichtbauelementes nach Figur 1;
- Figur 3: eine schematische perspektivische Darstellung zur Erläuterung eines Herstellungsverfahrens eines erfindungsgemäßen elektro-keramischen Vielschichtbauelementes; und
- Figur 4 bis Figur 6: jeweils eine schematische Darstellung von praktischen Ausführungsformen elektro-keramischer Vielschichtbauelemente.

Anhand von Figur 1 wird nachfolgend der grundsätzliche Aufbau eines elektro-keramischen Vielschichtbauelementes erläutert. Ein derartiges Vielschichtbauelement besitzt einen die Bauelementefunktion definierenden keramischen insgesamt mit 1 bezeichneten Bauelementekörper. Wie nachfolgend anhand des erfindungsgemäßen Herstellungsverfahrens noch erläutert wird, können Ausgangspunkt für Bereiche 2 des Bauelementekörpers 1 Keramikplättchen bzw. -Folien sein. Im Keramikkörper sind Innenelektroden 3 vorgesehen, welche sich alternierend bis zu jeweils einer Körperstirnseite erstrecken. Diese Innenelektroden 3 sind durch Anschlußmetallisierungen 4, 5 auf den Körperstirnseiten elektrisch kontaktiert.

In soweit ist ein elektro-keramisches Vielschichtbauelement aus der eingangs genannten DE-OS 23 21 478 an sich bekannt.

Erfindungsgemäß ist nun vorgesehen, daß die Innenelektroden 3 durch ein sperrschichtabbauendes Material und die Anschlußmetallisierungen 4, 5 durch ein nicht sperrschichtabbauendes Material gebildet sind. Bei einer derartigen erfindungsgemäßen Ausbildung eines Vielschichtbauelementes nach Figur 1 ergeben sich elektrische Verhältnisse, die anhand des schematischen Ersatzschaltbildes nach Figur 2 erläutert werden sollen. In dieser Figur 2 sind gleiche Teile wie in Figur 1 mit gleichen Bezugszeichen bezeichnet. Die Darstellung nach Figur 2 bezieht sich auf ein Element, wie es gemäß Figur 1 durch einen zwischen zwei Innenelektroden 3 liegenden Bereich 2 des Bauelementekörpers 1 gebildet wird. Es sei noch darauf hingewiesen, daß in Figur 2 die Innenelektroden 3 nicht direkt am keramischen Körper 2 dargestellt sind, wie dies in der Praxis tatsächlich der Fall ist. Diese Darstellung ist lediglich zur Erläuterung der elektrischen Verhältnisse gewählt. Entsprechendes gilt für die in Figur 2 gestrichelt dargestellten Anschlußmetallisierungen 4, 5.

Da die Innenelektroden 3 aus sperrschichtabbauendem Material hergestellt sind, ergibt sich eine niederohmige elektrische Verbindung zum Keramikkörper 2, wie in Figur 2 schematisch durch Strichverbindungen angedeutet ist. Da sowohl die Innenelektroden 3 als auch die Anschlußmetallisierungen 4, 5 aus elektrisch gut leitendem Material hergestellt sind, ergeben sich auch zwischen diesen niederohmige elektrische Verbindungen, die ebenfalls durch Strichverbindungen schematisch angedeutet sind.

Da weiterhin erfindungsgemäß die Anschlußmetallisierungen 4, 5 durch ein nicht sperrschichtabbauendes Material gebildet sind, ergibt sich zwischen dem Keramikkörper 2 und diesen Anschlußmetallisierungen 4, 5 eine durch eine Sperrschicht gebildete hochohmige elektrische Verbindung, die in Figur 2 schematisch durch Widerstände 10 angedeutet ist.

Durch die erfindungsgemäße vorgesehenen Materialien für die Innenelektroden 3 und die Anschlußmetallisierungen 4, 5 wird also sichergestellt, daß die wirksame Bauelementefunktion durch den Teil des Bauelementekörper zustande kommt, welcher im Überlappungsbereich der Innenelektroden 3 liegt.

Als sperrschichtabbauendes Material für die Innenelektroden 3 kommt in Weiterbildung der Erfindung ein Stoff aus der Gruppe Chrom, Nickel oder Aluminium in Betracht. Weiterhin ist auch Silber mit sperrschichtabbauenden Zusätzen geeignet. Solche Zusätze sind ausgewählt aus In, Ga, B, Zn und Al. Die Zusätze sind üblicherweise in einem Anteil bis maximal 5 Gewichtsprozent enthalten. Sperrschichtabbauende Zusätze enthaltendes Silber wird auch als Grundsilber bezeichnet, da es in an sich bekannter Weise bei der Herstellung elektro-keramischer Bauelemente als Grundschicht für Kontakte bzw. Metallisierungen Verwendung findet. Dabei ist sowohl eine sperrschichtfreie als auch eine gut leitende Kontaktierung gewährleistet.

Als Material für die Anschlußmetallisierungen 4, 5 ist beispielsweise Silber geeignet. Dies zeichnet sich durch einfache Aufbringung mittels einfachen Tauchens der Bauelement-Kappen und anschließendes Einbrennen aus. Für verschiedene Anwendungen ist es daher möglich, ausschließlich Silber für die Anschlußmetallisierungen zu verwenden, zum Beispiel für Klemmkontaktierung.

Wird das erfindungsgemäße Bauelement jedoch für eine Löten umfassende Weiterverarbeitung vorgesehen, so sind zusätzliche Schichten über einer aus Silber bestehenden Grundschicht vorteilhaft. Eine über einer Silbergrundschicht aufgebrachte Dreifachschicht, bestehend aus Cr/Ni/Ag ermöglicht ein Löten des Bauelements. Ein Löten ist beispielsweise beim Bedrahten und Umhüllen des Bauelements, analog wie bei Vielschichtkondensatoren erforderlich. Die Mehrfachschicht wird vorzugsweise durch Sputtern aufgebracht. Weitere Mehrfachschichten für eine nicht sperrschichtabbauende Metallisierung sind die Schichtfolgen Ag/Ni/Sn, Ag/Pd, Ag/Ni oder Cr/Ni/Ag. Da ein derart verwendetes Silber bei Vielschichtbauelementen zur Kontaktierung auch über Silber mit sperrschichtabbauenden Zusätzen (Grundsilber) aufgebracht wird, wird es in der Verbindung mit der Kontaktierung derartiger Bauelemente auch als Decksilber bezeichnet.

Als Basismaterial für die Anschlußmetallisierungen 4, 5 wird ein Silber verwendet, dem Gläser zugesetzt sind, beispielsweise Blei- oder Boroxide. Diese dienen zur mechanischen Ankopplung der Anschlußmetallisierungen am Substrat. Der Anteil des Glaszuschlags beträgt typischerweise maximal 10 Prozent. Dieser Glaszuschlag kann auch in der Innenelektrode enthalten sein.

In einer bevorzugten Kombination besteht die Innenelektrode 3 aus einem sperrschichtabbauende Zusätze enthaltenden Silber-Grundmaterial, und die Anschlußmetallisierungen 4, 5 aus einer Silberbasisschicht ohne sperrschichtabbauende Zusätze, die einen geeigneten Glasanteil aufweist. Eine solche Elektrodenkombination zeichnet sich durch einfache Herstellbarkeit und niedrige Kosten aus.

Ein Verfahren zur Herstellung eines erfindungsgemäßen elektro-keramischen Vielschichtbauelementes wird nachfolgend anhand von Figur 3 erläutert. Ausgangspunkt sind dabei gesinnterte Keramikfolien 20 aus einer die Bauelementefunktion definierenden Keramik, die einseitig mit einem sperrschichtabbauenden Material derart beschichtet werden, daß sich beschichtete Bereiche 22 und beschichtungsfreie Randbereiche 21 ergeben. Derartig beschichtete Folien werden um 180° gegeneinander verdreht derart gestapelt, daß jeweils eine beschichtete Seite einer Folie 20 auf eine unbeschichtete Seite der nächstfolgenden Folie 20 zu liegen kommt. Durch das um 180° verdrehte Stapeln der Folien 20 ergeben sich die alternierend bis zu jeweils einer Stirnseite des Stapels erstreckenden beschichteten Bereiche 22, wodurch eine Innenelektrodenkonfiguration nach Figur 1 entsteht.

Der so geschichtete Stapel wird zum Einbrennen des sperrschichtabbauenden Materials einer Temperaturbehandlung unterzogen, wodurch das sperrschichtabbauende Material der Bereiche 22 zur Kontaktierung auch in die entsprechende nicht beschichtete Seite der jeweils darüberliegenden Folie 20 eingebrannt wird. Ein derartiges Verfahren unter Verwendung von bereits gesinnterten Keramikfolien 20 hat den Vorteil, daß der Stapelkörper nicht mehr den hohen Sintertemperaturen unterworfen werden muß. Das Einbrennen kann bei unterhalb der Sintertemperaturen liegenden Temperaturen von beispielsweise etwa 560°C erfolgen.

Die in soweit fertig erstellten Folienstapel können dann mittels an sich bekannter Verfahren mit den Anschlußmetallisierungen -4,5 nach Figur 1- aus nicht sperrschichtabbauendem Material versehen werden.

Es sei darauf hingewiesen, daß das vorstehend erläuterte Verfahren lediglich eine vorteilhafte Möglichkeit zur Herstellung von erfindungsgemäßen elektro-keramischen Vielschichtbauelementen ist. In Abhängigkeit von den verwendeten Materialien kommen auch andere dem Fachmann zur Verfügung stehende Herstellungsmöglichkeiten in Betracht.

Die Figuren 4 bis 6 zeigen mögliche praktische Ausführungsformen eines erfindungsgemäßen elektro-keramischen Vielschichtbauelementes.

Figur 4 zeigt ein Bauelement mit einem Bauelementekörper 30 und lötbaren Anschlußmetallisierungen 31 und 32, das sich für eine direkte Montage in Platinen eignet.

Figur 5 zeigt ein Bauelement mit einem Bauelementekörper 30 und drahtförmigen Anschlußmetallisierungen 33, 34 und einer teilweise dargestellten Umhüllung 35 beispielsweise aus Kunststoff.

Figur 6 zeigt ein für eine SMD-Montage geeignetes Bauelement mit einem Bauelementekörper 30 und SMD-Anschlußmetallisierungen 36, 37, das gegebenenfalls auch noch mit einer Umhüllung entsprechend der Umhüllung nach Figur 5 versehen werden kann.

## Patentansprüche

1. Elektro-keramisches Vielschichtbauelement mit einem die Bauelementefunktion definierenden keramischen Bauelementekörper (1), in diesem befindlichen sich alternierend bis zu jeweils einer Stirnseite erstreckenden Innenelektroden (3) sowie an den Stirnseiten vorgesehenen die Innenelektroden (3) kontaktierenden Anschlußmetallisierungen (4, 5),
**dadurch gekennzeichnet,** daß die Innenelektroden (3) durch ein sperrschichtabbauendes Material und die Anschlußmetallisierungen (4, 5) durch ein nicht sperrschichtabbauendes Material gebildet sind.

2. Elektro-keramisches Vielschichtbauelement nach Anspruch 1,
**dadurch gekennzeichnet,** daß als Material für die Innenelektroden (3) ein Stoff aus der Gruppe Cr, Ni oder Ag mit sperrschichtabbauenden Zusätzen Verwendung findet.

3. Elektro-keramisches Bauelement nach Anspruch 1 und 2,
**dadurch gekennzeichnet,** daß als Material für die Anschlußmetallisierungen (4, 5) Ag Verwendung findet.

4. Elektro-keramisches Bauelement nach Anspruch 1 und 2,
**dadurch gekennzeichnet,** daß als Material für die Anschlußmetallisierungen (4, 5) eine Schichtfolge Ag/Ni/Sn, Ag/Pd, Ag/Ni, Cr/Ni/Ag Verwendung findet.

5. Verfahren zur Herstellung von elektro-keramischen Vielschichtbauelementen nach einem der Ansprüche 1 bis 4,
**dadurch gekennzeichnet,** daß Folien (20) aus gesinnterter Keramik einseitig mit einem sperrschichtabbauenden Material für die Innenelektroden (3) derart beschichtet werden, da sich ein unbeschichteter Oberflächenteilbereich (21) und ein beschichteter Oberflächenteilbereich (22) ergibt, daß die beschichteten Folien (20, 21, 22) um 180° verdreht derart gestapelt werden, daß jeweils eine beschichtete Seite einer Folie auf eine unbeschichtete Seite der nächstfolgenden Folie zu liegen kommt und daß der Folienstapel zum Einbrennen des sperrschichtabbauenden Materials einer Temperaturbehandlung unterzogen wird.
